# FASCICULE DE BREVET EUROPEEN

(11) **EP 0 700 058 B1**
(45) Date de publication et mention de la délivrance du brevet: **09.02.2000**
(21) Numéro de dépôt: 95401954.3
(22) Date de dépôt: 25.08.1995
(51) Int. Cl.: H01C 1/028

(54) **Procédé de protection de composants poreux soumis à des différences de potentiel élevées et composants ainsi réalisés**
Verfahren zum Schutz von porösen Bauelementen vor hohen Potentialdifferenzen und danach hergestellte Bauelemente
Process for protection of porous components submitted to high potential differences and components manufactured by this process

(30) Priorité: 30.08.1994 FR 9410410
(43) Date de publication de la demande: 06.03.1996
(73) Titulaire: THOMSON-CSF, 75008 Paris (FR)
(72) Inventeur: Delvinquier, Jean-Pierre, F-92402 Courbevoie Cedex (FR); Girardet, Christian, F-92402 Courbevoie Cedex (FR)
(74) Mandataire: Benoit, Monique

(56) Documents cités:
- DATABASE WPI Section Ch, Week 2981 Derwent Publications Ltd., London, GB; Class A82, AN 81-52469 & JP-A-56 063 888 (HOKKAIDO NOZAI KOGY) , 30 Mai 1981
- PATENT ABSTRACTS OF JAPAN vol. 009 no. 271 (C-311) ,29 Octobre 1985 & JP-A-60 120780 (MITSUBISHI RAYON KK;OTHERS: 01) 28 Juin 1985,
- PATENT ABSTRACTS OF JAPAN vol. 011 no. 013 (C-397) ,14 Janvier 1987 & JP-A-61 188481 (DIA FUROTSUKU KK) 22 Août 1986,
- DATABASE WPI Section Ch, Week 4888 Derwent Publications Ltd., London, GB; Class A81, AN 88-341462 & JP-A-63 252 981 (SUMITOMO BAKELITE KK) , 20 Octobre 1988
- PATENT ABSTRACTS OF JAPAN vol. 012 no. 462 (C-549) ,5 Décembre 1988 & JP-A-63 182391 (DAIICHI KASEI KOGYO KK) 27 Juillet 1988,

## Description

La présente invention se rapporte à un procédé de protection de composants poreux soumis à des différences de potentiel élevées et aux composants ainsi réalisés.

De nombreux dispositifs électroniques mettant en jeu des tensions élevées utilisent des composants élaborés à partir de matériaux poreux, par exemple des céramiques. Ces matériaux peuvent donc absorber par capillarité des fluides de faible viscosité.

L'isolation électrique globale du dispositif électronique est classiquement assurée par un fluide diélectrique, par exemple une huile minérale ; ce fluide est susceptible de pénétrer dans les porosités du matériau. Si le composant est soumis à une différence de potentiel élevée appliquée en temps très court, le fluide diélectrique présent dans les cavités du matériau poreux peut être partiellement détruit et libérer des particules carbonées conductrices. La dégradation locale peut alors s'étendre et déboucher sur la mise en court-circuit du composant, ce qui entraîne immédiatement sa destruction totale. Une autre possibilité de dégradation existe si le fluide diélectrique est susceptible de libérer des bulles de gaz sous l'effet du champ électrique (phénomène dit de "degazing"). Dans ce cas, la bulle de gaz qui se crée dans une microcavité est capable de générer une contrainte importante sur les parois de la cavité et de fissurer le matériau, ce qui entraîne également la destruction du composant.

La présente invention a pour objet un procédé de protection durable contre les claquages électriques avec le minimum de pertes Joule, de composants poreux baignant dans un fluide isolant, les produits de protection devant être compatibles avec le fluide isolant à des températures pouvant aller jusqu'à environ 150°C, qui permette, lorsque ces composants sont soumis à des différences de potentiel élevées, et/ou à des décharges électriques répétées à tension élevée, d'éviter leur destruction, procédé qui soit facile à mettre en oeuvre et assure une protection de longue durée.

La présente invention a également pour objet des composants comportant une partie poreuse, qui soient protégés contre la destruction lorsqu'ils sont soumis à des différences de potentiel élevées, et dont le prix de revient ne soit pas exagérément augmenté par une telle protection.

On connaît d'après les documents JP-A-56 063 888, JP A 61 188 481, JP A 60 120 780 et JP A 63 252 981 des procédés d'imprégnation de composants poreux, mais ces documents ne suggèrent aucune solution pour des composants soumis à des hautes tensions baignant dans un bain de fluide diélectrique.

Le procédé conforme à l'invention pour la protection de composants poreux soumis à des différences de potentiel élevées, destinés à baigner dans un fluide diélectrique, ces composants étant d'abord dégazés, puis imprégnés dans un bain chaud de résine polymérisable qui est polymérisée après pénétration dans les porosités de ces composants, est caractérisé en ce que l'imprégnation est effectuée sous pression avec une résine fluide compatible avec le fluide diélectrique, ladite résine polymerisée ayant une rigidité diélectrique à la température d'utilisation d'au moins 5 kV/mm.

Les composants poreux protégés conformément à l'invention, qui sont destinés à être soumis à des différences de potentiel élevées et baignent dans un fluide diélectrique, sont caractérisés en ce que leurs porosités sont entièrement remplies de résine polymérisée, non attaquable par le fluide diélectrique et ayant une rigidité diélectrique à la température d'utilisation d'au moins 5 kV/mm.

La présente invention sera mieux comprise à la lecture de la description détaillée d'un mode de réalisation, pris à titre d'exemple non limitatif et illustré par le dessin annexé, sur lequel :
- la figure 1 est le bloc-diagramme simplifié d'un appareil haute tension comportant une résistance à substrat poreux, qui doit être protégée contre les claquages, et
- la figure 2 est une vue en coupe simplifiée d'un composant à substrat poreux protégé selon un procédé de l'art antérieur.

On a représenté en figure 1, le schéma simplifié d'un exemple de circuit haute tension comportant un composant poreux. Le circuit de la figure 1 comporte : un générateur 1 comportant une sortie haute tension 2 produisant, par rapport à la masse, une haute tension HT, de 40 KV par exemple. Le générateur 1 comporte également deux sorties 3, 4 (la sortie 4 étant reliée à la masse) entre lesquelles apparaît une basse tension BT alimentant le filament d'un tube électronique 5 (par exemple un tube amplificateur de sortie d'un émetteur radio) dont la cathode est reliée à la masse et l'anode à la sortie 2 à travers une résistance 6 baignant dans de l'huile organique ou minérale. Cette résistance 6 est de faible valeur (par exemple quelques dizaines d'ohms) et non inductive. Elle doit être capable d'absorber l'énergie de décharge des éléments capacitifs du générateur 1 (énergie pouvant être de 50 à 100 joules). S'il se produit des arcs électriques dans le tube 5, la haute tension se trouve reportée aux bornes de la résistance 6, et le courant instantané la traversant peut alors atteindre 1000 A.

Le matériau communément employé pour réaliser la résistance 6 est une céramique faiblement conductrice fabriquée à partir d'éléments minéraux finement broyés, mélangés et cuits à haute température pour former un solide légèrement poreux présentant une excellente résistance aux contraintes électriques et thermiques.

Selon les procédés connus, la protection classiquement employée contre la pénétration des fluides diélectriques dans les composants poreux consiste en un revêtement protecteur déposé en surface.

Ce revêtement peut être une peinture, un vernis ou une résine d'enrobage. Le matériau de revêtement doit constituer un film étanche sans aucune discontinuité et pouvoir tolérer sans dégradation le séjour prolongé dans le fluide diélectrique dans les conditions d'exploitation du matériel (pression, température, vibrations, ..;) et des agressions mécaniques éventuelles (rayures). Ce revêtement doit adhérer parfaitement sur les différents supports : matériau poreux constituant le corps du composant, connexions électriques, fixations...).

De plus, le revêtement doit présenter une forte résistivité de surface pour ne pas être le siège de courants de fuite notables.

Cet ensemble d'exigences fait que le matériau idéal est difficile à trouver, l'expérience montre que ce revêtement est un point critique qui limite les performances de tenue en tension du composant.

On a schématiquement représenté en coupe, sur la figure 2, une résistance 7 ainsi traitée. Cette résistance 7 comporte un corps 8 en céramique poreuse et deux électrodes de connexion 9, 10 avec leurs fils de connexion 11, 12. Le traitement précité a pour résultat la formation d'une couche 13 de protection extérieure sur la résistance 7, à l'exclusion, bien entendu, des fils 11, 12 qui sont épargnés. Si, par exemple en un point 14 de la couche 13 se produit une fissure, une rayure ou une piqûre de cette couche, l'huile isolante dans laquelle est plongée cette résistance finit par traverser cette couche et pénètre dans les porosités de la résistance, ce qui peut en entraîner la destruction de la façon décrite ci-dessus.

Une autre solution consiste en l'utilisation d'un fluide diélectrique très performant qui présente une plus grande rigidité diélectrique et ne libère pas de gaz sous l'effet des décharges électriques. Cette solution exclut beaucoup de fluides courants, donc peu chers, et oblige à utiliser des composés synthétiques (huile de silicone, fluides perfluorés...) beaucoup plus chers, et généralement plus denses que les huiles minérales traditionnelles, ce qui écarte leur utilisation dans les équipements aéroportés.

Selon l'invention, pour interdire définitivement toute possibilité de pénétration du fluide diélectrique, la méthode proposée consiste en une imprégnation totale du matériau poreux à l'aide d'une résine très fluide qui est polymérisée dans un second temps pour obtenir un diélectrique solide. Ce diélectrique solide occupe donc toutes les cavités et porosités du matériau et la pénétration du fluide diélectrique est rendue impossible.

Pour garantir la pénétration parfaite de la résine d'imprégnation, il est nécessaire de respecter les règles de l'art habituelles pour ce type d'opération, et, de préférence, on procède de la façon suivante :
- on choisit une résine très fluide et de faible tension superficielle, par exemple un système époxydique d'imprégnation, mais d'autres types de résines sont applicables. La résine doit être très performante sur le plan diélectrique et compatible avec le fluide diélectrique utilisé (pas de dissolution, pas de dégradation de la résine ou du fluide).
- on dégraisse soigneusement le composant à imprégner par trempé dans un bain de solvant du type trichloroéthane ou équivalent, de préférence sous ultrasons.
- on étuve le composant pour en éliminer le solvant et l'humidité, sous vide d'air (10 mbar environ ou mieux, par exemple). Cet étuvage se fait à une température comprise entre 90°C et 120° C environ, pendant 8 h à 4 jours environ.
- on protège les parties du composant à épargner (par exemple, pour une résistance, les fils de connexion, tels que les fils 11 et 12 précités), à l'aide d'un vernis pelable.
- on préchauffe la résine d'imprégnation jusqu'à la température à laquelle elle acquiert la viscosité désirée (pour pouvoir pénétrer dans les pores du composant). Cette température est par exemple d'environ 60°C. Ce préchauffage se fait sous vide (10 mbar environ ou mieux) et permet d'éliminer l'air inclus dans la résine. La résine a, de préférence, à chaud, une viscosité inférieure ou égale à 0,5 Pa.s et une rigidité diélectrique à froid d'au moins 5 kV/mm.
- On plonge le composant à imprégner dans le bain de résine ainsi préchauffée : en en maintenant la température à la valeur atteinte à la fin du préchauffage (60°C pour l'exemple précité), et on dégaze l'ensemble sous vide (10 mbar environ ou mieux) jusqu'à élimination complète de l'air inclus dans les porosités du composant. Cette étape peut par exemple durer 10 à 30 mn environ. En général, elle dure tant que l'on voit des bulles d'air monter à la surface du bain de résine.
- On complète l'imprégnation par mise sous pression élevée du bain de résine (par exemple à 20 bars environ) dans lequel est plongé le composant. La température du bain peut alors être portée à une température légèrement supérieure à celle qu'il avait pendant le dégazage du composant, par exemple 80 à 90°C pour une température de dégazage d'environ 60°C. Cette étape peut durer par exemple 2 à 4 heures environ. Elle est nécessaire en particulier pour traiter des composants à faible porosité (par exemple porosités de diamètre inférieur à 50 µm).
- Enfin, on sort le composant du bain, on l'égoutte, on essuie les coulures et on fait polymériser la résine à chaud selon les spécifications du fournisseur (par exemple à 90°C environ pendant 4 heures).

Bien entendu, on peut imprégner simultanément plusieurs composants dans le même bain, si on peut les y loger. Le composant mentionné ci-dessus est une résistance, mais on peut évidemment traiter d'autres composants comportant un substrat ou une partie poreuse, comme par exemple des condensateurs, des bobinages. Le support peut être en céramique ou en ferrite par exemple.

Le procédé décrit ci-dessus a été testé avec une résine époxydique "Scotchcast 280" de la Société 3M sur des résistances en céramique chargée en carbone. Bien entendu, de nombreuses autres résines peuvent convenir. Les conditions qu'elles doivent remplir est d'être non attaquables par les solvants classiques et par l'huile du bain dans lequel sont plongés les composants en utilisation normale, d'avoir une viscosité, à chaud, inférieure ou égale à 0,5 Pa.s et une rigidité diélectrique, à la température d'utilisation, d'au moins 5 kV/mm.

La tenue en tension de ces résistances, plongées dans un bain d'huile minérale ou organique est excellente et se maintient après un nombre d'utilisation (décharges capacitives) supérieur à 1000, à la tension maximale applicable, alors que ces mêmes résistances non imprégnées et utilisées dans les mêmes conditions sont détruites très rapidement (environ 10 décharges).

Par conséquent, pour des composants tels que des résistances à substrat poreux, le procédé de l'invention permet, par rapport aux procédés connus, à tension égale, d'augmenter de façon importante leur durée de vie, ou bien, pour une même durée de vie, d'augmenter la tension appliquée à ces composants, et/ou d'utiliser un bain d'huile ordinaire au lieu d'une huile de haute qualité, très onéreuse.

## Revendications

1. Procédé de protection de composants poreux soumis à des différences de potentiel élevées, destinés à baigner dans un fluide diélectrique, ces composants étant d'abord dégazés, puis imprégnés dans un bain chaud de résine polymérisable, qui est polymérisée après pénétration dans les porosités de ces composants, caractérisé en ce que l'imprégnation est effectuée sous pression, avec une résine fluide compatible avec le fluide diélectrique, ladite résine polymerisée ayant une rigidité diélectrique à la température d'utilisation d'au moins 5 kV/mm.

2. Procédé selon la revendication 1, caractérisé en ce que, avant de réaliser l'imprégnation, on préchauffe sous vide la résine jusqu'à une température à laquelle elle atteint la viscosité nécessaire pour pénétrer dans les porosités du composant.

3. Procédé selon la revendication 2, caractérisé en ce que la viscosité à chaud de la résine est inférieure ou égale à environ 0,5 Pa.s.

4. Procédé selon l'une des revendications précédentes, caractérisé en ce qu'après imprégnation dans le bain chaud de résine, on met ce bain sous une pression d'environ 20 bars.

5. Composants comportant une partie poreuse et destinés à être soumis à des différences de potentiel élevées et baignant dans un fluide diélectrique, caractérisés en ce que leurs porosités sont entièrement remplies de résine polymérisée, non attaquable par le fluide diélectrique et ayant une rigidité diélectrique à la température d'utilisation d'au moins 5 kV/mm.

## Patentansprüche

1. Verfahren zum Schutz von porösen Komponenten, die hohen Potentialdifferenzen unterworfen und dazu bestimmt sind, in einem dielektrischen Fluid zu baden, wobei diese Komponenten zunächst entgast und dann in einem heißen Bad aus polymerisierbarem Harz, das nach dem Eindringen in die Porenräume dieser Komponenten polymerisiert wird, imprägniert werden, dadurch gekennzeichnet, daß die Imprägnierung unter Druck mit einem Fluidharz erfolgt, das mit dem dielektrischen Fluid kompatibel ist, wobei das polymerisierte Harz bei der Verwendungstemperatur eine dielektrische Festigkeit von wenigstens 5 kV/mm besitzt.

2. Verfahren nach Anspruch 1, dadurch gekennzeichnet, daß das Harz vor der Ausführung der Imprägnierung unter Vakuum bis auf eine Temperatur vorerhitzt wird, bei der es die Viskosität annimmt, die erforderlich ist, um in die Porenräume der Komponente einzudringen.

3. Verfahren nach Anspruch 2, dadurch gekennzeichnet, daß die Viskosität bei Wärme des Harzes kleiner oder gleich ungefähr 0,5 Pa•s ist.

4. Verfahren nach einem der vorangehenden Ansprüche, dadurch gekennzeichnet, daß nach der Imprägnierung in dem heißen Harzbad dieses Bad mit einem Druck von ungefähr 20 Bar beaufschlagt wird.

5. Komponenten, die einen porösen Teil aufweisen und dazu bestimmt sind, hohen Potentialdifferenzen unterworfen zu werden, und in einem dielektrischen Fluid baden, dadurch gekennzeichnet, daß ihre Porenräume vollständig mit polymerisiertem Harz gefüllt sind, das mit dem dielektrischen Fluid nicht reagiert und bei der Verwendungstemperatur eine dielektrische Festigkeit von wenigstens 5 kV/nm besitzt.

## Claims

1. Method for protecting porous components subjected to large potential differences, designed to be immersed in a dielectric fluid, said components being first degassed and then impregnated in a hot bath of polymerisable resin which is polymerised after it has penetrated the pores of said components, characterised in that impregnation is carried out under pressure, using a fluid resin compatible with the dielectric fluid, said polymerised resin having a dielectric rigidity of at least 5kV/mm at the temperature at which it is employed.

2. Method according to claim 1, characterised in that, before carrying out the impregnation, the resin is preheated under vacuum to a temperature at which it reaches the viscosity required for penetrating the pores of the component.

3. Method according to claim 2, characterised in that the viscosity of the resin when hot is less than or equal to approximately 0.5 Pa.s.

4. Method according to any of the preceding claims, characterised in that after impregnation in the hot resin bath, this bath is pressurised to approximately 20 bars.

5. Components including a porous part and intended to be subjected to large potential differences and immersed in a dielectric fluid, characterised in that their pores are entirely filled with polymerised resin which cannot be attacked by the dielectric fluid and which has a dielectric rigidity of at least 5 kV/mm at the temperature at which it is employed.
